# EUROPÄISCHE PATENTSCHRIFT

(11) **EP 1 582 628 B1**
(45) Veröffentlichungstag und Bekanntmachung des Hinweises auf die Patenterteilung: **07.11.2007**
(21) Anmeldenummer: 05006715.6
(22) Anmeldetag: 29.03.2005
(51) Int. Cl.: E01C 5/06

(54) **Verfahren zur Herstellung einer wasserdurchlässigen Kunststeinplatte**
Method for producing a porous artificial stone slab
Procédé pour la fabrication d'une dalle en pierre artificielle drainante

(30) Priorität: 02.04.2004 DE 102004016995; 03.02.2005 DE 102005004930
(43) Veröffentlichungstag der Anmeldung: 05.10.2005
(73) Patentinhaber: Recyfoam SA, 4040 Herstal (BE)
(72) Erfinder: Blocken, Wilfried, 3730 Schalkhoven (Hoeselt) (BE)
(74) Vertreter: Bauer, Wulf

(56) Entgegenhaltungen:
- DE-A1- 10 054 818
- DE-A1- 10 218 634
- DE-A1- 19 808 494
- DE-C1- 3 702 313

## Beschreibung

Die Erfindung bezieht sich auf ein Verfahren zur Herstellung einer wasserdurchlässigen Kunststeinplatte mit mindestens zwei Lagen, nämlich einer unteren Lage aus einer ersten aushärtbaren Mischung, die im Wesentlichen aus Körnern, welche aus gebrochenen Natursteinen gewonnen sind und Zement besteht, wobei diese erste Lage Poren aufweist und einer oberflächlichen Lage, die im Wesentlichen aus einer zweiten aushärtbaren Mischung aus Körnern, welche aus gebrochenen Natursteinen gewonnen sind und 150 - 450 kg Zement besteht, wobei die oberflächliche Lage Poren aufweist und dünner ist als die untere Lage und die beiden Lagen miteinander verbunden sind.

Aus DE 102 18 634 ist ein Verfahren zur Herstellung eines Kunststeins bekannt. In eine Form wird zunächst eine erdfeuchte frische erste Lage einer ersten aushärtbaren Mischung eingebracht. Sie besteht aus Körnern, die aus gebrochenen Natursteinen gewonnen sind und eine Korngröße von 1 bis 16 mm aufweisen und 150 bis 450 kg Zement pro Kubikmeter Körner. Diese erste Lage wird in einer Presse durch Aufbringen einer definierten Kraft innerhalb der Form kurzseitig verdichtet. Auf die noch frische erste Lage wird eine frische erdfeuchte, zweite Lage einer zweiten aushärtbaren Mischung aufgebracht. Sie besteht aus Körnern, die aus gebrochenen Natursteinen gewonnen sind und deren Korngröße die Korngröße der Körner der ersten Lage übersteigt, vorzugsweise liegt die Korngröße im Bereich 4 bis 9 mm, und 150 - 450 kg Zement pro Kubikmeter Körnern. Auch die zweite Lage und damit auch indirekt die erste Lage wird durch Aufbringen einer definierten Kraft innerhalb der Form verdichtet. Das Verfahren kann auch in anderer Reihenfolge ablaufen, indem zuerst die zweite Lage in die Form eingebracht wird und daran anschließend die erste Lage. Die erste Lage ist eine oberflächliche Lage, die zweite Lage ist dicker als die erste Lage.

Aus DE 39 09 169 A1 ist ein wasserdurchlässiges, naturfarbenes Pflasterelement in Form von Platten, Pflastersteinen, Verbundsteinen und dergleichen bekannt, das zur Pflasterung von Gehwegen, Spazierwegen usw. verwendet werden kann.

Bei diesen Kunststeinplatten wird eine hohe Durchlässigkeit für Wasser zumindest in der oberen Schicht erreicht. Dies rührt daher, dass die obere Schicht einen größeren Anteil an Poren hat, die zusammenhängend sind und durchgehend sind. Dadurch wird auch eine starke Zufuhr an Wasser problemlos verkraftet. Die Oberfläche der oberflächlichen Schicht bleibt nach Wasserzufuhr zwar feucht, es sammelt sich aber niemals Wasser auf dieser Oberfläche an. Es gibt keine Pfützen. Dadurch wird vermieden, dass man ausrutschen kann. Die Oberfläche hat zudem eine körnige Struktur, sie ist also nicht glatt.

Üblicherweise nimmt das Porenvolumen von der oberflächlichen Schicht zur unteren Schicht hin zu. Die untere Schicht hat also mehr Porenvolumen als die oberflächliche Lage. Dadurch wird Wasser rasch nach unten abgeleitet und wird einer Verstopfung des Porensystems vorgebeugt.

Nachteilig bei dem vorbekannten Kunststein, insbesondere demjenigen nach DE 102 18 634 A1, ist die optische Qualität der Oberfläche der oberflächlichen Lage. Auch wenn man die oberflächliche Lage als zweite Schicht in eine Form einbringt, sind doch aufgrund des Mischvorgangs der aushärtbaren Mischung dieser Lage die Körner mit Zementleim umhüllt, was auch für die innere Bindung notwendig ist, an der Oberfläche aber stört. Nun eignet sich die Kunststeinplatte aber gerade für Anwendungen mit ästhetischem Anspruch, beispielsweise in Schwimmbädern, Terrassen und dergleichen. Bei diesen Anwendungen legt man auf eine optisch ansprechende Oberfläche einen großen Wert.

Aus DE 198 08 494 A1 ist ein Verfahren zur Herstellung eines künstlichen Pflastersteins bekannt, der eine Beton-Vorsatzschicht aufweist, die verdichtete Beton-Vorsatzschicht wird an ihrer Oberfläche trocken gebürstet. Durch das trockene Bürsten erfolgt ein ungleichmäßiger Abtrag des Materials von der Vorsatzschicht-Oberfläche und wird eine gewisse, unregelmäßige Strukturierung erreicht. Eine Wasserdurchlässigkeit des künstlichen Pflastersteins ist nicht beschrieben.

Aus DE 100 54 818 A1 ist ein Verfahren zum Herstellen von Bodenplatten aus Beton bekannt. Die Oberseite der Bodenplatten wird nach dem Aushärten des Betons oberflächenbehandelt, beispielsweise durch Schleifen zur Erzielung eine möglichst glatten Oberfläche oder durch eine Kugelbehandlung zur Erzielung eines definiert aufgerauten Oberfläche. Eine Wasserdurchlässigkeit der Bodenplatte ist nicht angegeben,

Aus DE 37 02 313 C1 ist ein Verfahren zur Herstellung eines Betonpflastersteins oder einer Betonplatte bekannt, in dem Beton ist Split eingelagert. Nach dem Pressvorgang wird der Beton in noch nicht abgebundenem Zustand aus der Oberfläche des Steins oder der Platte zwischen den Splitkörnern in gewünschter Tiefe ausgewaschen. Nach dem Aushärten des Betons werden die scharfen Kanten der an den Oberflächen des Steins oder der Platte hervortretenden Splitkörner mit Hilfe eines Sandstrahlgebläses abgetragen. Eine Wasserdurchlässigkeit wird nicht angegeben.

Die Erfindung hat es sich zur Aufgabe gemacht, das Verfahren zur Herstellung der vorbekannten wasserdurchlässigen Kunststeinplatte dahingehend weiterzubilden, dass die Kunststeinplatte eine ästhetisch besonders ansprechende Oberfläche aufweist, insbesondere eine hochwertige Qualität hat.

Diese Aufgabe wird gelöst durch die Merkmale des Anspruchs 1.

Bei dem Verfahren nach Anspruch 1 wird die Oberfläche der oberflächlichen Lage nach Aushärten einem Sandstrahlverfahren unterworfen. Dabei werden besondere Strahlkörner benutzt, nämlich solche, die aufgrund ihrer Größe gar keine Chance haben, in die Poren zu gelangen. Die Strahlkörner bleiben daher an der Oberfläche, sie können nicht in das Porensystem hinein gelangen. An der Oberfläche aber bewirken die Strahlkörner, dass die an der Oberfläche liegenden Körner eine besonders schöne, geputzte Oberfläche haben. Jeglicher Zementschleier wird durch die Strahlkörner entfernt. Dabei polieren die Strahlkörner auch die Oberfläche, so dass es zu einer ästhetisch sehr schönen, gleichmäßigen Gestaltung der Oberfläche kommt.

Besonders günstig ist dabei die Verwendung von weißem Zement, der ästhetisch deutlich besser wirkt, als der üblicherweise verwendete graue Zement. Aufgrund des weißen Zements heben sich die oberflächlichen Körner auch besser aus der Umgebung heraus. Bei dem fertig gestellten Stein liegen die zwischen den Körnern befindlichen Zementbereiche etwas tiefer als die allgemeine Oberfläche der Körner. Anders ausgedrückt bilden die Kuppen der Körner die Außenfläche und liegen die Zementbrücken etwas zurück. Dabei sind zwischen den Körnern auch die Porenöffnungen sichtbar. Durch die Strahlkörner werden die Körner, soweit sie an der Oberfläche sind, teilweise freigelegt. Man erreicht ein ähnliches Ergebnis, wie es bei Waschbeton bereits bekannt ist. Im Gegensatz zu Waschbeton, bei dem die oberflächlichen Körner freigelegt und der Zementschleier durch Abwischen und Abspülen mit Wasser entfernt wird, wird jedoch ausschließlich trocken gearbeitet. Dadurch wird vermieden, dass sich die Poren durch die Mischung aus Zement und Wasser verstopfen können.

Als sehr vorteilhaft hat es sich erwiesen, Strahlkörner zu nehmen, die durch den Strahlvorgang nicht zerkleinert werden. So weiß man beispielsweise von Sandkörnern, die typischerweise für das Sandstrahlen verwendet werden, dass sie nach und nach zerkleinert werden, bei einem Auftreffen also in Bruchstücke zerteilt werden. Dann besteht die Gefahr, dass zerkleinerter Sand in die Poren eingetragen wird. Verwendet man als Strahlkörner aber beständiges Material, beispielsweise Edelstahlkugeln, wie sie handelsüblich im Bereich 0,5 bis 1 mm angeboten werden, kann man diese wiederholt bei Bearbeitungen einsetzen, die Körner zerplatzen im Allgemeinen nicht, vielmehr bleiben sie weitestgehend intakt. Dadurch wird auch kein Anteil der Strahlkörner in die Poren der oberflächlichen Lage hineingebracht. Angeboten werden Edelstahlkugeln und vergleichbare Strahlmittel wie Stahlgusskugeln, Metallkugeln, Stahlstücke, von z. B. Eisenwerk Würth, Bad Friedenshall, unter Edelstahlguss-Strahlmittel ROBE und Strahldrahtkorn FILGRA gerundet.

Durch Wahl der Strahlrichtung kann der Bearbeitungsvorgang beeinflusst werden. Bei flacherer Strahlrichtung, also flacherem Auftreffen der Strahlkörner, wird die Oberfläche besser vergleichmässigt. Bei steileren Strahlwinkeln vermeidet man Schattenbildung und es ist möglich, besondere Effekte hervorzurufen. Bei flachen Strahlwinkeln hat es sich als vorteilhaft erwiesen, den Stein während der Bearbeitung um eine vertikale Achse langsam zu drehen. Dadurch vermeidet man Schattenbildung.

Es hat sich als bevorzugt herausgestellt, über Kopf zu sandstrahlen, also die Oberfläche dabei nach unten zeigen zu lassen. Dadurch fällt der Abtrag, den die Strahlkörner bilden, nach unten und bleibt nicht auf der Oberfläche der oberflächlichen Lage liegen.

Vorzugsweise ist die oberflächliche Lage 10 bis 15 mm dick. Da sie aus wertvollen Steinen besteht, wird sie nur so dick gemacht, wie unbedingt notwendig. Dies ergibt sich allein schon aus Kostenüberlegungen übernimmt die Festigkeit, insbesondere die statische Festigkeit, erhält die Kunststeinplatte im Wesentlichen durch die untere Lage. Für diese können möglichst preisgünstige Körner verwendet werden, es kann auch normaler, grauer Zement verwendet werden. Die untere Lage ist, wenn die Platte einmal verlegt ist, nicht mehr zu sehen.

Die Reihenfolge der Herstellung der beiden Lagen ist beliebig. Es kann mit der oberflächlichen Lage angefangen werden und auf diese die untere Lage aufgeschüttet werden, solange noch Verbindung zwischen diesen beiden Lagen möglich ist. Es kann aber auch, andersherum gearbeitet werden, also zunächst die untere Lage in eine Form eingebracht werden und auf diese die oberflächliche Lage aufgebracht werden, wiederum solange noch ein Verbinden der beiden Lagen möglich ist.

Als vorteilhaft hat es sich erwiesen, die Oberfläche der oberflächlichen Lage zumindest etwas anzuschleifen. Dabei werden im Wesentlichen nur die am weitesten herausragenden Teile derjenigen Körner, die in der Oberfläche liegen, etwas abgeschliffen.

Weitere Vorteile und Merkmale der Erfindung ergeben sich aus den übrigen Ansprüche sowie der nun folgenden Beschreibung nicht einschränkend zu verstehender Ausführungsbeispiele, die im folgenden unter Bezugnahme auf die Zeichnung näher beschrieben werden. In der Zeichnung zeigen:
- Fig. 1:: einen Querschnitt durch ein kleines Stück einer Kunststeinplatte nach der Erfindung,
- Fig. 2:: eine Darstellung wie in Figur 1, jedoch mit teilweise plan angeschliffener Oberfläche und
- Fig. 3:: eine Darstellung wie in Figur 1, nun ist zusätzlich der Vorgang des Sand- bzw. Körnerstrahlens mit eingezeichnet.

Die erfindungsgemäße Kunststeinplatte besteht aus Körnern unterschiedlicher Art, die aus Natursteinen gewonnen werden. Es können Körnermischungen verwendet werden. Die Körner sind aus mineralischem Material gewonnen und sind durch Zement miteinander verbunden. Zwischen den Körnern bleibt ein Porensystem frei. Die Poren sind durchgängig und haben ein erhebliches Volumen, beispielsweise 10%, vorzugsweise 30%, evtl. sogar 40 bis 50% des Gesamtvolumens des Kunststeins.

Eine oberflächliche Lage 20 des Kunststeins hat eine im eingebauten Zustand des Steins zugängliche Oberfläche 22. Die oberflächliche Lage 20 ist aus einer ersten aushärtbaren Mischung gebildet. Diese besteht im Wesentlichen aus Körnern 24, deren Körnung im Bereich von 1,5 bis 10 mm, vorzugsweise 2 bis 6 mm Kornabmessungen liegt. Der Fein- und Feinstanteil soll soweit wie möglich entfernt sein, er ist unerwünscht. Typisches Material für die Körner ist Granit, Basalt, Porphyr, Marmor und dergleichen. Die aushärtbare Mischung enthält weiterhin weißen Zement, der Anteil beträgt zwischen 180 und 300 kg pro Kubikmeter körnigem Gut. Durch Verwendung von weißem Zement ist die Oberfläche 22 optisch schöner als dies mit üblichem, grauem Zement erreichbar ist. Die Zementbrücken sind in den Figuren eingezeichnet.

Der Kunststein ist zumindest zweischichtig aufgebaut. Eine untere Lage 30 ist mit der oberflächlichen Lage 20 innig verbunden, insbesondere wird frisch in frisch gearbeitet, so dass die Zementbindung 38 und die Verbindung der Lagen 20, 30 sichert. Auch die untere Lage 30 besteht aus einer härtbaren Mischung. Diese zweite Mischung setzt sich aus Körnern 34 und Zement zusammen. Dabei wird normaler, grauer Zement, verwendet. Die Korngröße der Körner 34 liegt immer im Bereich oberhalb der Korngröße der Körner 24 der oberflächlichen Lage 20, z.B. liegt die Körnung im Bereich von 3 bis 12 mm, vorzugsweise 3 bis 8 mm Kornabmessungen. Vorzugsweise ist die Korngröße der Körner der unteren Lage mindestens doppelt so groß wie diejenige der Körner 24 der oberflächlichen Lage 20. Größere Faktoren, z.B. dreifach und vierfach, sind möglich.

Zwischen den Körnern beider Lagen 20, 30 befinden sich Poren 26, 36. Diese bilden ein Porensystem, das untereinander verbunden ist. Dies gilt auch für den Verbindungsbereich beider Lagen 20,30. Insgesamt sollte das Porenvolumen des Kunststeins oberhalb 10 Volumen-%, vorzugsweise oberhalb 15 Volumen-% liegen.

Die Poren 36 der unteren Lage 30 sind im Allgemeinen größer als die Poren 26 der oberflächlichen Lage 20. Auch ist angestrebt, dass das gesamte Porenvolumen der unteren Lage 30 größer ist als dasjenige der oberflächlichen Lage 20. Dadurch werden eingedrungene Schmutzpartikel besser nach unten weitergeleitet. Es wird eine gute Wasserdurchlässigkeit und Wasserabfuhr erreicht.

Für die untere Lage 30 können preisgünstige Körner 34 verwendet werden, es kann eine Körnermischung eingesetzt werden. Die Körner 34 der unteren Lage 30 sind im verlegten Zustand nicht sichtbar, bei diesen Körnern 34 kommt es daher im Wesentlichen auf ausreichende Festigkeit, Verfügbarkeit und den Preis an.

Die Dicke der oberflächlichen Lage 20 wird so gering wie möglich gewählt, um das teure Material, nämlich sowohl den weißen Zement als auch den hochwertigen Stein, möglichst günstig einzusetzen. Es muss aber gewährleistet sein, dass die oberflächliche Lage 20 blickdicht ist, also die Steine der unteren Lage nicht sichtbar sind. Auch das Herstellungsverfahren muss so ablaufen, dass die Steine der unteren Lage nicht in den Bereich der oberflächlichen Lage 20 eindringen können, also unsichtbar bleiben.

In Figur 2 ist die Oberfläche 22 geringfügig plan geschliffen. Diesen Planschliff kann man auch verstärkter ausbilden. Durch den Planschliff wird die Oberfläche hochwertiger, es werden zufällige Spitzen von Körnern, die nach oben ragen, abgetragen.

Figur 3 zeigt das Verfahren des Sandstrahlens. Aus einer Strahlvorrichtung 40 tritt ein Druckluftstrom aus, der Strahlkörner 42 fördert. Die Strahlkörner sind Edelstahlkugeln mit Durchmesser im Bereich 0,5 bis 1 mm. Der Strahl, der aus der Strahlvorrichtung austritt, ist im Wesentlichen gebündelt. Es ist aber auch möglich, relative breit gefächerte Strahlbündel einzusetzen, z.B. mit einem Öffnungswinkel von 30°. Der Strahl trifft mit einer Hauptrichtung 44 auf die Oberfläche 22 auf. Diese Hauptrichtung kann steil sein, sie kann aber auch flach gewählt werden, wie dies in Figur 3 dargestellt ist. In Figur 3 beträgt der Winkel etwa 30°, den die Hauptrichtung 44 mit der Oberfläche 22 einschließt. Bei flacherem Winkel werden auch die Körner 24, die in der Oberfläche liegen, etwas flach geschliffen. Bei mehr steiler gestellter Richtung des Sandstrahls treten die einzelnen Körner 24, soweit sie in der Oberfläche liegen, deutlicher hervor, sie werden praktisch herausgearbeitet. Es versteht sich, dass das Sandstrahlen nur so weit getrieben wird, dass die gewünschte optische Qualität der Oberfläche 22 erreicht wird. Es darf auf keinen Fall soweit sandgestrahlt werden, dass Körner 24 aus der Oberfläche herausgelöst werden.

Das Verfahren zur Herstellung des Kunststeins kann entsprechende der Lehre und der bereits genannten DE 102 18 634 A1 ausgeführt werden, also Aufbringen von Druck auf die einzelnen Lagen 20, 30. Es kann aber auch druckfrei durchgeführt werden. Im Allgemeinen wird eine Form verwendet. Die Form kann quadratisch, sechseckig oder dergleichen sein, allgemein kann die Kunststeinplatte jede beliebige Form haben, die sich für eine Verlegung vernünftigerweise eignet. Dabei können durchaus auch unregelmäßige Formen benutzt werden, wenn man beim fertigen Bild verlegter Platten eine gewisse Unregelmäßigkeit und Nähe zur Natursteinplatte wünscht.

Für die oberflächliche Lage 20 eignen sich insbesondere flache, also plättchenförmige Körner. Sie können so eingebracht werden, dass sie im Wesentlichen parallel zur Oberfläche 22 liegen. Die Porengeometrie, die sich dadurch einstellt, ist für das Ableiten von verschmutztem Wasser günstig.

Üblicherweise werden für die oberflächliche Lage 20 Körner einer Art, also beispielsweise eines bestimmten Marmors, verwendet. Es ist aber möglich, Körnermischungen einzusetzen.

Der Kunststein eignet sich für die Einsätze, wie sie auch in der DE 102 18 634 genannt sind. Der gesamte Offenbarungsgehalt dieser Schrift wird hiermit in die Offenbarung der vorliegenden Anmeldung mit einbezogen.

Wie aus Figur 3 ersichtlich ist, wird bei Sandstrahlen über Kopf gearbeitet. Dadurch fällt Staub, der während des Sandstrahlens anfällt, nach unten. Er bleibt jedenfalls nicht auf der Oberfläche liegen und muss daher nicht noch nachträglich entfernt werden. Wenn ein gewisser Anteil an Staub verbleibt, wird er bevorzugt abgesaugt, insbesondere mit einem Staubsauger.

Es ist möglich, während des Sandstrahlens von hinten durch den Stein Luft durchzublasen, wie dies durch die Pfeile 46 in Figur 3 angedeutet wird. Dadurch werden Schmutzpartikel positiv von der Oberfläche wegbewegt und weggerissen.

## Patentansprüche

1. Verfahren zum Herstellen einer wasserdurchlässigen Kunststeinplatte mit mindestens zwei Lagen mit folgenden Schritten:
- Herstellen einer unteren Lage aus einer ersten aushärtbaren Mischung, die im Wesentlichen aus Körnern (34), welche aus gebrochenen Natursteinen gewonnen sind und eine Korngröße größer als 0,5 mm aufweisen, und aus 150 - 450 kg, vorzugsweise 180 - 300 kg Zement pro Kubikmeter Körnern besteht, wobei diese untere Lage (30) Poren (36) aufweist und
- Herstellen einer oberflächlichen Lage (20), die im Wesentlichen aus einer zweiten aushärtbaren Mischung aus Körnern (24), welche aus gebrochenen Natursteinen gewonnen sind, eine Korngröße größer 0,5 mm haben und eine ansprechende, wertvolle Oberfläche (22) aufweisen, wie z.B. Granit, Marmor oder Porphyr, und aus 150 - 450 kg, vorzugsweise 180 - 300 kg weißem Zement pro Kubikmeter Körnern besteht, wobei die oberflächliche Lage (20) Poren (26) aufweist, mindestens 8 mm dick ist und dünner ist als die untere Lage (30) und
- wobei die Herstellung so erfolgt, dass die beiden Lagen (20, 30) miteinander verbunden sind,
- Aushärtenlassen der oberflächlichen Lage (20) und Sandstrahlen der Oberfläche (22) dieser oberflächlichen Lage (20) mit Strahlkörnern (42), so dass die Körner (24) der oberflächlichen Lage (20), soweit sie an der Oberfläche (22) liegen, klar hervortreten, insbesondere von Zementschleier befreit werden, dabei werden Strahlkörner (42) mit Abmessungen verwendet, die so groß sind, dass die Strahlkörner (42) nicht in die Poren (26) der oberflächlichen Lage (20) eindringen können.

2. Verfahren nach Anspruch 1, **dadurch gekennzeichnet, dass** die oberflächliche Lage (20) 10 bis 15 mm dick hergestellt wird.

3. Verfahren nach Anspruch 1, **dadurch gekennzeichnet, dass** Strahlkörner (42) verwendet werden, die mindestens doppelt so groß wie die größten Poren (26) der oberflächlichen Lage (20) sind.

4. Verfahren nach Anspruch 1, **dadurch gekennzeichnet, dass** Strahlkörner (42) verwendet werden, die im Wesentlichen kugelförmig sind und dass ihr Durchmesser im Bereich 0,5 bis 1 mm liegt, vorzugsweise, dass die Strahlkörner (42) Edelstahlkugeln sind.

5. Verfahren nach Anspruch 1, **dadurch gekennzeichnet, dass** das Sandstrahlen mit den Strahlkörnern (42) mit Druckluft und ohne jede Zugabe von Wasser erfolgt.

6. Verfahren nach Anspruch 1, **dadurch gekennzeichnet, dass** beim Sandstrahlen die Strahlkörner (42) in einem flachem Winkel auf die Oberfläche (22) der oberflächlichen Lage (20) auftreffen, insbesondere in einem Winkelbereich von 10 bis 50°, gemessen von der Ebene der oberflächlichen Lage (20).

7. Verfahren nach Anspruch 1, **dadurch gekennzeichnet, dass** die Poren (36) der unteren Lage (30) im Mittel größer hergestellt werden als die Poren (26) der oberflächlichen Lage (20).

8. Verfahren nach Anspruch 1, **dadurch gekennzeichnet, dass** die oberflächliche Lage (20) geschliffen wird, so dass die Körner (24), die an der Oberfläche (22) liegen, einen Anschliff aufweisen.

9. Verfahren nach Anspruch 1, **dadurch gekennzeichnet, dass** die Körner (24) der oberflächlichen Lage (20) im Mittel kleiner sind als die Körner (34) der unteren Lage (30).

## Claims

1. A method of manufacturing a water permeable artificial stone slab with at least two layers, involving the following steps:
- manufacturing a lower layer made from a first curable mixture consisting substantially of grains (34) obtained from broken natural stone and having a grain size of more than 0.5 mm, and from 150 - 450 kg, preferably from 180 - 300 kg, cement per cubic meter grains, said lower layer (30) having pores (36) and
- manufacturing a superficial layer (20) that substantially consists of a second curable mixture of grains (24) obtained from broken natural stone, having a grain size of more than 0.5 mm and exhibiting an aesthetic, valuable surface (22) such as granite, marble or porphyry, and from 150 - 450 kg, preferably from 180 - 300 kg, white cement per cubic meter grains, said superficial layer (20) having pores (26), being at least 8 mm thick and thinner than the lower layer (30) and
- manufacturing occurring so that the two layers (20, 30) are connected together,
- the superficial layer (20) is left to cure and the surface (22) of this superficial layer (20) is sandblasted with blast grains (42) so that the grains (24) of the superficial layer (20) lying on the surface (22) appear clearly, with the cement veil being more specifically removed, the blast grains (42) used having dimensions large enough for preventing said blast grains (42) from penetrating into the pores (26) of the superficial layer (20).

2. The method as set forth in claim 1, **characterized in that** the superficial layer (20) is made 10 to 15 mm thick.

3. The method as set forth in claim 1, **characterized in that** blast grains (42) are used that are at least twice as large as the largest pores (26) of the superficial layer (20).

4. The method as set forth in claim 1, **characterized in that** blast grains (42) are used that are substantially spherical and that their diameter ranges from 0.5 through 1 mm, preferably that the blast grains (42) are stainless steel balls.

5. The method as set forth in claim 1, **characterized in that** sandblasting with the blast grains (42) occurs with compressed air and without any water added.

6. The method as set forth in claim 1, **characterized in that**, during sandblasting, the blast grains (42) strike the surface (22) of the superficial layer (20) at a flat angle, more specifically at an angle ranging from 10 to 50°, measured from the plane of the superficial layer (20).

7. The method as set forth in claim 1, **characterized in that**, in average, the pores (36) of the lower layer (30) are made larger than the pores (26) of the superficial layer (20).

8. The method as set forth in claim 1, **characterized in that** the superficial layer (20) is ground so that the grains (24) located on the surface (22) exhibit a polished face.

9. The method as set forth in claim 1, **characterized in that** the grains (24) of the superficial layer (20) are in average smaller than the grains (34) of the lower layer (30).

## Revendications

1. Procédé de réalisation d'une dalle en pierre artificielle perméable à l'eau avec au moins deux couches, comprenant les étapes suivantes :
- réalisation d'une couche inférieure à partir d'un premier mélange durcissable constitué sensiblement de grains (34) obtenus à partir de pierres naturelles concassées et ayant une granulométrie supérieure à 0,5 mm, et de 150 - 450 kg, de préférence de 180 - 300 kg, de ciment par mètre cube de grains, cette couche inférieure (30) comportant des pores (36) et
- réalisation d'une couche superficielle (20) obtenue sensiblement à partir d'un deuxième mélange durcissable de grains (24) obtenus à partir de pierres naturelles concassées, d'une granulométrie supérieure à 0,5 mm, et comportant une surface (22) esthétique de valeur comme du granite, du marbre ou du porphyre par exemple, et à partir de 150 - 450 kg, de préférence entre 180 et 300 kg, de ciment blanc par mètre cube de grains, la couche superficielle (20) ayant des pores (26), ayant une épaisseur d'au moins 8 mm et étant plus mince que la couche inférieure (30)
et
- la réalisation se faisant de telle sorte que les deux couches (20, 30) sont reliées ensemble,
- que l'on laisse durcir la couche superficielle (20) et que l'on sable la surface (22) de cette couche superficielle (20) avec des grains de sablage (42) de sorte que les grains (24) de la couche superficielle (20) situés en surface (22) apparaissent clairement, notamment sont débarrassés du voile de ciment, les grains de sablage (42) utilisés ayant des dimensions suffisamment grandes pour empêcher la pénétration des grains de sablage (42) dans les pores (26) de la couche superficielle (20).

2. Procédé selon la revendication 1, **caractérisé en ce que** la couche superficielle (20) est réalisée avec une épaisseur comprise entre 10 et 15 mm.

3. Procédé selon la revendication 1, **caractérisé en ce que** les grains de sablage (42) utilisés ont au moins deux fois la taille des pores (26) les plus grands de la couche superficielle (20).

4. Procédé selon la revendication 1, **caractérisé en ce que** les grains de sablage (42) utilisés sont sensiblement de forme sphérique et que leur diamètre est compris entre 0,5 et 1 mm, de préférence que les grains de sablage (42) sont des billes d'acier inoxydable.

5. Procédé selon la revendication 1, **caractérisé en ce que** le sablage avec les grains de sablage (42) se fait avec de l'air comprimé et sans aucune addition d'eau.

6. Procédé selon la revendication 1, **caractérisé en ce que**, pendant le sablage, les grains de sablage (42) frappent la surface (22) de la couche superficielle (20) à un angle plat, notamment à un angle compris entre 10 et 50°, mesuré à partir du plan de la couche superficielle (20).

7. Procédé selon la revendication 1, **caractérisé en ce que** les pores (36) de la couche inférieure (30) sont réalisés en moyenne de taille plus grande que les pores (26) de la couche superficielle (20).

8. Procédé selon la revendication 1, **caractérisé en ce que** la couche superficielle (20) est meulée de sorte que les grains (24) situés en surface (22) ont une section polie.

9. Procédé selon la revendication 1, **caractérisé en ce que** les grains (24) de la couche superficielle (20) sont en moyenne plus petits que les grains (34) de la couche inférieure (30).
